# EUROPÄISCHE PATENTSCHRIFT

(11) **EP 2 110 465 B1**
(45) Veröffentlichungstag und Bekanntmachung des Hinweises auf die Patenterteilung: **29.04.2020**
(21) Anmeldenummer: 09157727.0
(22) Anmeldetag: 09.04.2009
(51) Int. Cl.: C25D 5/12, C25D 5/36, C25D 5/48, B22D 19/00, C25D 7/04, F02F 1/00, C25D 3/44

(54) **Verfahren zur Herstellung eines metallischen Bauteils sowie derartig hergestelltes Bauteil**
Method for manufacturing a metallic part and metallic part
Procédé destiné à la fabrication d'un composant métallique ainsi que composant fabriqué de cette manière

(30) Priorität: 17.04.2008 DE 102008019206; 19.09.2008 DE 102008048109
(43) Veröffentlichungstag der Anmeldung: 21.10.2009
(73) Patentinhaber: KS HUAYU AluTech GmbH, 74172 Neckarsulm (DE)
(72) Erfinder: Beer, Dr., Stephan, 74251 Lehrensteinsfeld (DE); Niehues, Jürgen, 74831 Gundelsheim (DE); Möding, Dr., Herbert, 74177 Bad Friedrichshall (DE)
(74) Vertreter: terpatent Patentanwälte ter Smitten Eberlein-Van Hoof Rütten Daubert

(56) Entgegenhaltungen:
- EP-A1- 1 308 227
- EP-A1- 1 688 517
- EP-A2- 0 919 715
- DE-A1- 19 750 687
- US-A- 4 154 900
- US-A- 4 925 536
- US-A1- 2007 012 175

## Beschreibung

Die Erfindung betrifft ein Verfahren zur Herstellung eines metallischen Bauteils, bei dem ein Grundkörper mit einer Aluminiumbeschichtung versehen und der beschichtete Grundkörper mit einer Aluminiumlegierung umgossen wird, sowie ein Bauteil mit einem Grundkörper, auf dessen äußerer Oberfläche eine Aluminiumschicht ausgebildet ist, wobei der Grundkörper mit einer Aluminiumlegierung umgossen ist.

Derartige Bauteile und Verfahren sind bekannt. Die Beschichtungen der einzugießenden Grundkörper dienen dabei einer besseren Haftung des Grundkörpers am umgebenden Guss. Insbesondere beim Aluminiumguss ist es häufig notwendig, an hochbelasteten Flächen einzugießende Teile vorzusehen, um Oberflächen zu schaffen, durch deren Härte eine zu große Abnutzung durch die Bewegung entlang der Oberfläche vermieden wird. So ist es beispielsweise bekannt, Zylinderbuchsen, die die Laufflächen für die Zylinder bilden oder Gleitlager in Zylinderkurbelgehäuse aus Aluminium einzugießen. Die Zylinderlaufbuchsen sind beispielsweise aus einer hoch belastbaren Eisenbasislegierung, wie lamellarem Grauguss, hergestellt. Das Aufbringen der Schichten kann beispielsweise durch Alfinieren oder thermisches Spritzen erfolgen.

Um die Anbindung solcher Zylinderlaufbuchsen an den umgebenden Guss zu verbessern, wird in der JP 59-030465 vorgeschlagen, eine Gusseisenbuchse zunächst mit Nickel oder Kupfer zu beschichten und anschließend in ein Aluminiumkurbelgehäuse einzugießen. Hierbei soll eine Verschmelzung der Oberflächenbeschichtung mit der Aluminiumlegierung entstehen.

Aus der EP 1 124 660 B1 ist es bekannt, eine Zylinderlaufbuchse durch thermisches Spritzen mit einer Aluminium-Silizium-Legierung zu beschichten. Durch diese Beschichtung der Laufbuchse wird eine poröse Oberfläche geschaffen, welche beim Umgießen dazu führen soll, dass die Oxidhaut immer wieder aufreißt, so dass ein direkter Kontakt zwischen Schmelze und Oberfläche der Anbindeschicht stattfindet. Die Schmelze infiltriert daraufhin die Anbindeschicht und schmilzt diese an der Oberfläche auf, wodurch eine stoffschlüssige Verbindung erreicht werden soll. Somit wird eine hohe Festigkeit zwischen der Anbindeschicht und dem Umgusswerkstoff erreicht.

Des Weiteren Ist aus der EP 1 688 517 A1 ein Verfahren zur Herstellung einer Haftvermittlungsschicht auf einen Umgusskörper bekannt, der beispielswelse eine Zylinderlaufbuchse aus Grauguss sein kann. Die Haftvermittlerschicht besteht dabei aus galvanisch aufgebrachtem Leichtmetall, welches mittels Diffusionsglühen metallurgisch an den Umgusskörper angebunden wird.

Aus der US 2007/0012175 A1 ist eine Zylinderlaufbuchse bekannt, die von außen thermisch durch Spritzen beschichtet wird. Hierbei werden mindestens zwei axial übereinanderliegende unterschiedliche Schichten aufgebracht. Im oberen Bereich wird eine gut Wärme leitende Schicht aufgebracht, während der untere Abschnitt mit einer schlecht Wärme leitenden Schicht versehen wird. Hierdurch soll die Anbindung an den Grundkörper beim Umgießen der Buchse verbessert werden.

Schließlich ist aus der US 4,925,536 ein Verfahren zur Metallbeschichtung von Metallwerkstoffen, insbesondere niedriglegierten hochfesten Stählen, bekannt, bei dem aus nichtwässrigen Elektrolyten galvanisch Haftvermittlungsschichten aus Eisen, Eisen und Nickel, Nickel, Cobalt, Kupfer oder Legierungen der vorstehend genannten Metalle auf diese Metallwerkstoffe abgeschieden und darauf dann anschließend galvanisch Aluminium abgeschieden wird.

Auch ist es aus der EP 0 919 715 A2 bekannt, vor dem Umgießen einer Zylinderlaufbuchse mit Aluminium, die Buchse an ihrer Außenseite mit Hinterschnitten zu versehen.

Bei den bekannten Verfahren wird zwar die Bindung zwischen Anbindeschicht und dem Gusswerkstoff im Vergleich zu einer rein mechanischen Verklammerung verbessert, jedoch bleibt das Problem der Anbindung zwischen der Zylinderbuchse und der Anbindeschicht, da in diesem Bereich keine metallurgische Bindung erzeugt wird, sondern weiterhin lediglich eine mechanische Verklammerung besteht.

Es ist daher Aufgabe der vorliegenden Erfindung, ein Verfahren zur Herstellung eines metallischen Bauteils sowie ein derartig hergestelltes Bauteil bereitzustellen, bei denen die Anbindung zwischen der Beschichtung und der Zylinderbuchse und damit die Haltbarkeit des Grundkörpers im Gussteil verbessert wird.

Diese Aufgabe wird erfindungsgemäß durch ein Verfahren gelöst, bei dem die Aluminiumbeschichtung galvanisch auf den Grundkörper aufgebracht wird, dessen Oberfläche eine Verklammerungsstruktur mit Hinterschnitten aufweist, und dass auf den Grundkörper vor dem galvanischen Aufbringen der Aluminiumbeschichtung galvanisch eine Nickelbeschichtung aufgebracht wird, sowie durch ein derartig hergestelltes Bauteil, bei dem die Oberfläche des Grundkörpers eine Verklammerungsstruktur mit Hinterschnitten und eine galvanisch aufgebrachte Nickelbeschichtung aufweist. Hierdurch wird erreicht, dass die auf dem Grundkörper abgeschiedene Aluminiumbeschichtung mit der Aluminium-Gusslegierung eine starke metallurgische Bindung eingeht und eine gute Bindung der Aluminiumbeschichtung zum Grundkörper hergestellt wird. Diese wird neben der stärkeren Bindung beim Beschichten durch Galvanisieren auch dadurch erreicht, dass auch Hinterschnittstrukturen gleichmäßig und vollständig beschichtet werden können, zum Beispiel Grundkörper mit Verklammerungsstrukturen oder Raugussbuchsen, welche in Spritzverfahren schwer zugänglich sind. Es hat sich herausgestellt, dass die Bindung von Nickel beispielsweise zum Grauguss beständiger ist als die Bindung zwischen Aluminium und Grauguss. Zusätzlich ist auch die Bindung zwischen der Aluminiumbeschichtung und der Nickelschicht beständiger und besser, so dass insgesamt die Festigkeit der Verbindung zur Buchse erhöht wird.

Die Aluminiumbeschichtung kann dabei vorteilhafterweise eine Aluminium-Basis-Legierungsbeschichtung sein. Dies ermöglicht die Verringerung des Schmelzpunktes der Aluminiumschicht beim anschließenden Umgießen, so dass die Bindung erneut verbessert wird.

Gemäß einer ersten Ausführungsform der Erfindung ist vorgesehen, die Aluminiumbeschichtung mit einer Dicke im Bereich von 5 bis 100 µm, bevorzugt von 10 bis 60 µm und insbesondere von 20 bis 40 µm aufzubringen. Derartige Schichtdicken haben sich in Versuchen als ausreichend zur Verbesserung der Bindung sowohl zum Umgusswerkstoff als auch zum Grundkörper erwiesen.

In Weiterbildung der Erfindung ist vorgesehen, dass der beschichtete Grundkörper mit einer Aluminium-Basis-Legierung umgegossen wird. Hier kann insbesondere eine AlSi9CU3-Legierung verwendet werden.

Vorteilhafterweise kann der Grundkörper vor dem galvanischen Aufbringen der Aluminiumbeschichtung auf den Grundkörper gereinigt werden. Dies kann mechanisch, insbesondere durch Strahlen und/oder chemisch, insbesondere durch Auftragen eines Flussmittels erfolgen. Hierdurch wird die Haftung der Beschichtung am Grundkörper zusätzlich verbessert.

Ein weiterer signifikanter Vorteil der galvanischen Schichtabscheidung gegenüber Spritzverfahren liegt darin, dass Hinterschnittstrukturen gleichmäßig und vollständig beschichtet werden können, zum Beispiel Grundkörper mit Verklammerungsstrukturen oder Raugussbuchsen.

Vorzugsweise wird der Grundkörper aus einer Eisenbasislegierung, insbesondere aus lamellarem Grauguss (GGL), hergestellt. Dieser weist eine mechanisch hoch belastbare Oberfläche auf, die beispielsweise als Zylinderlauffläche in einem Verbrennungsmotor geeignet ist.

Vorzugsweise wird die Nickelbeschichtung mit einer Dicke > 5 µm insbesondere im Bereich zwischen 1 bis 2 µm auf den Grundkörper aufgebracht. Es hat sich herausgestellt, dass die Bindung von Nickel beispielsweise zum Grauguss beständiger ist als die Bindung zwischen Aluminium und Grauguss. Zusätzlich ist auch die Bindung zwischen der Aluminiumbeschichtung und der Nickelschicht beständiger und besser, so dass insgesamt die Festigkeit der Verbindung zur Buchse erhöht wird.

Vorzugsweise ist das Bauteil ein Zylinderkurbelgehäuse oder ein Zylinderkurbelgehäuseunterteil, welches auch als Lagertraverse oder Bedplate bezeichnet wird. Für diese Bauteile lässt sich das erfindungsgemäße Verfahren besonders vorteilhaft einsetzen.

Insbesondere ist der Grundkörper eine Zylinderlaufbuchse. So wird es möglich, hoch belastbare Zylinderlaufflächen in Aluminiumkurbelgehäusen, die ein geringes Gewicht aufweisen, zu schaffen und die Buchse so zu befestigen, dass ein Lösen zuverlässig unterbunden wird.

Ein Schliffbild eines nach dem erfindungsgemäßen Verfahren hergestellten Bauteils ist in der Figur dargestellt.

Das dargestellte Bauteil 1 besteht aus einem Grundkörper 2 in Form einer Grauguss-Zylinderbuchse, welche zunächst chemisch mittels eines Flussmittels gereinigt wurde. Auf die gereinigte Oberfläche wurde anschließend galvanisch eine Nickelschicht 3 aufgetragen. Die Dicke dieser Nickelschicht 3 beträgt etwa 5µm. Auf diese Nickelschicht 3 wurde anschließend wiederum galvanisch in einem Galvanikbad eine Aluminiumschicht 4 in einer Dicke von etwa 25µm aufgebracht. Die so vorbereitete Zylinderbuchse 2 wurde anschließend mit einer Aluminium-Silizium-Legierung 5 aus AlSi9CU3 im Druckgussverfahren zur Herstellung eines Zylinderkurbelgehäuses 1 umgossen.

Es zeigte sich zwischen allen Schichten eine sehr gute Haftung. Fehlstellen durch Oxidbildung oder dergleichen sind durch die Verwendung des erfindungsgemäßen Verfahrens fast vollständig unterbunden worden.

Entsprechend wurde ein Bauteil geschaffen, welches auch für den Einsatz in Hochleistungsmotoren mit hohen thermischen und mechanischen Belastungen geeignet ist. Ein Lösen der Buchse im Umguss kann ausgeschlossen werden.

## Patentansprüche

1. Verfahren zur Herstellung eines metallischen Bauteils (1), bei dem ein Grundkörper (2) mit einer Aluminiumbeschichtung (4) versehen und der beschichtete Grundkörper (2) mit einer Aluminiumlegierung umgossen wird, **dadurch gekennzeichnet, dass** die Aluminiumbeschichtung (4) galvanisch auf den Grundkörper (2) aufgebracht wird, dessen Oberfläche eine Verklammerungsstruktur mit Hinterschnitten aufweist, und dass auf den Grundkörper (2) vor dem galvanischen Aufbringen der Aluminiumbeschichtung (4) galvanisch eine Nickelbeschichtung (3) aufgebracht wird.

2. Verfahren nach Anspruch 1, **dadurch gekennzeichnet, dass** die Aluminiumbeschichtung (4) eine Aluminium-Basis-Legierungsbeschichtung ist.

3. Verfahren nach Anspruch 1 oder 2, **dadurch gekennzeichnet, dass** die Aluminiumbeschichtung (4) mit einer Dicke im Bereich von 5 bis 100 µm, bevorzugt von 10 bis 60 µm und insbesondere von 20 bis 40 µm aufgebracht wird.

4. Verfahren nach einem der vorhergehenden Ansprüche, **dadurch gekennzeichnet, dass** der beschichtete Grundkörper (2) mit einer Aluminium-Basis-Legierung (5) umgossen wird.

5. Verfahren nach einem der vorhergehenden Ansprüche, **dadurch gekennzeichnet, dass** der Grundkörper (2) vor dem galvanischen Aufbringen der Aluminiumbeschichtung (4) auf den Grundkörper (2) gereinigt wird.

6. Verfahren nach Anspruch 5, **dadurch gekennzeichnet, dass** der Grundkörper (2) mechanisch insbesondere durch Strahlen und/oder chemisch insbesondere durch Auftragen eines Flussmittels gereinigt wird.

7. Verfahren nach einem der vorhergehenden Ansprüche, **dadurch gekennzeichnet, dass** der Grundkörper (2) aus einer Eisenbasislegierung insbesondere aus lamellarem Grauguss (GGL) hergestellt wird.

8. Verfahren nach einem der vorhergehenden Ansprüche, **dadurch gekennzeichnet, dass** die Nickelbeschichtung (3) mit einer Dicke > 5 µm aufgebracht wird.

9. Verfahren nach einem der vorhergehenden Ansprüche, **dadurch gekennzeichnet, dass** die Nickelbeschichtung mit einer Dicke im Bereich zwischen 1 bis 2 µm auf den Grundkörper (2) aufgebracht wird.

10. Bauteil mit einem Grundkörper (2), auf dessen äußerer Oberfläche eine Aluminiumschicht (4) ausgebildet ist, wobei der Grundkörper (2) mit einer Aluminiumlegierung umgossen ist, **dadurch gekennzeichnet, dass** die Oberfläche des Grundkörpers (2) eine Verklammerungsstruktur mit Hinterschnitten und eine galvanisch aufgebrachte Nickelbeschichtung (3) aufweist und das Bauteil (1) nach einem Verfahren gemäß einem der Ansprüche 1 bis 9 hergestellt ist.

11. Bauteil nach Anspruch 10, **dadurch gekennzeichnet, dass** das Bauteil (1) ein Zylinderkurbelgehäuse oder ein Zylinderkurbelgehäuseunterteil ist.

12. Bauteil nach Anspruch 11, **dadurch gekennzeichnet, dass** der Grundkörper (2) eine Zylinderlaufbuchse ist.

## Claims

1. Method for producing a metallic component (1), in which a base body (2) is provided with an aluminum coating (4) and an aluminum alloy is cast around the coated base body (2), **characterized in that** the aluminum coating (4) is applied galvanically to the base body (2), the surface of the base body (2) comprising a clamping structure with undercuts, and **in that** a nickel coating (3) is applied galvanically to the base body (2) prior to the galvanic application of the aluminum coating (4).

2. Method of claim 1, **characterized in that** the aluminum coating (4) is an aluminum-based alloy coating.

3. Method of claim 1 or 2, **characterized in that** the aluminum coating (4) is applied with a thickness in the range from 5 to 100 µm, preferably from 10 to 60 µm and in particular from 20 to 40 µm.

4. Method of one of the preceding claims, **characterized in that** an aluminum-based alloy (5) is cast around the coated base body (2).

5. Method of one of the preceding claims, **characterized in that** the base body (2) is cleaned prior to the galvanic application of the aluminum coating (4) to the base body (2).

6. Method of claim 5, **characterized in that** the base body (2) is cleaned mechanically in particular by blasting and/or chemically in particular by applying a flux.

7. Method of one of the preceding claims, **characterized in that** the base body (2) is made from an iron-based alloy, in particular from lamellar gray cast iron (GGL).

8. Method of one of the preceding claims, **characterized in that** the nickel coating (3) is applied to the base body (2) with a thickness >5 µm.

9. Method of one of the preceding claims, **characterized in that** the nickel coating is applied to the base body (2) with a thickness in the range between 1 and 2 µm.

10. Component comprising a base body (2), on the outer surface of which an aluminum layer (4) is formed, an aluminum alloy being cast around the base body (2), **characterized in that** the surface of the base body (2) comprises a clamping structure with undercuts and a nickel coating (3) applied galvanically and **in that** the component (1) is made according to a method according to one of claims 1 to 9.

11. Component of claim 10, **characterized in that** the component (1) is a cylinder crankcase or a cylinder crankcase lower part.

12. Component of claim 11, **characterized in that** the base body (2) is a cylinder liner.

## Revendications

1. Procédé de fabrication d'un composant métallique (1), dans lequel un corps de base (2) est pourvu d'un revêtement en aluminium (4) et un alliage d'aluminium est coulé autour du corps de base (2) revêtu, **caractérisé en ce que** le revêtement en aluminium (4) est appliqué galvaniquement sur le corps de base (2) dont la surface présente une structure de serrage avec des contre-dépouilles, et qu'un revêtement en nickel (3) est appliqué galvaniquement sur le corps de base (2) avant l'application galvanique du revêtement en aluminium (4).

2. Procédé selon la revendication 1, **caractérisé en ce que** le revêtement en aluminium (4) est un revêtement en alliage à base d'aluminium.

3. Procédé selon la revendication 1 ou 2, **caractérisé en ce que** le revêtement en aluminium (4) est appliqué avec une épaisseur dans la plage de 5 à 100 µm, de préférence de 10 à 60 µm et en particulier de 20 à 40 µm.

4. Procédé selon l'une quelconque des revendications précédentes, **caractérisé en ce qu'**un alliage à base d'aluminium (5) est coulé autour du corps de base revêtu (2).

5. Procédé selon l'une quelconque des revendications précédentes, **caractérisé en ce que** le corps de base (2) est nettoyé avant l'application galvanique du revêtement en aluminium (4) sur le corps de base (2).

6. Procédé selon la revendication 5, **caractérisé en ce que** le corps de base (2) est nettoyé mécaniquement notamment par grenaillage et/ou chimiquement notamment par application d'un flux.

7. Procédé selon l'une quelconque des revendications précédentes, **caractérisé en ce que** le corps de base (2) est fabriqué en alliage à base de fer, notamment en fonte grise lamellaire (GGL).

8. Procédé selon l'une quelconque des revendications précédentes, **caractérisé en ce que** le revêtement en nickel (3) est appliqué sur le corps de base (2) avec une épaisseur >5 µm.

9. Procédé selon l'une quelconque des revendications précédentes, **caractérisé en ce que** le revêtement en nickel (3) est appliqué sur le corps de base (2) avec une épaisseur dans la plage entre 1 et 2 µm.

10. Composant avec un corps de base (2), sur la surface extérieure duquel est formée une couche d'aluminium (4), un alliage d'aluminium étant coulé autour du corps de base (2), **caractérisé en ce que** la surface du corps de base (2) présente une structure de serrage avec des contre-dépouilles et un revêtement en nickel (3) appliqué galvaniquement et le composant (1) est fabriqué selon un procédé selon l'une quelconque des revendications 1 à 9.

11. Composant selon la revendication 10, **caractérisé en ce que** le composant (1) est un carter de cylindre ou une partie inférieure de carter de cylindre.

12. Composant selon la revendication 11, **caractérisé en ce que** le corps de base (2) est une chemise de cylindre.
